# EUROPÄISCHE PATENTSCHRIFT

(11) **EP 0 194 480 B1**
(45) Veröffentlichungstag und Bekanntmachung des Hinweises auf die Patenterteilung: **25.04.1990**
(21) Anmeldenummer: 86102163.2
(22) Anmeldetag: 19.02.1986
(51) Int. Cl.: D04B 19/00, D03D 15/00, D06H 7/22

(54) **Textiles Bahnmaterial aus Gewebe oder Gewirk**
Woven or knitted textile fabric
Etoffe textile tissée ou tricotée

(30) Priorität: 13.03.1985 DE 3508864
(43) Veröffentlichungstag der Anmeldung: 17.09.1986
(73) Patentinhaber: Müller, Karl Heinz, D-51674 Wiehl (DE); Müller, Klaus, D-51674 Wiehl (DE); Müller, Peter, D-51674 Wiehl (DE)
(72) Erfinder: Müller, Peter, D-5276 Wiehl (DE)
(74) Vertreter: Neumann, Ernst Dieter, Dipl.-Ing.

(56) Entgegenhaltungen:
- BE-A- 667 727
- DE-U- 1 906 992
- FR-A- 1 164 332
- FR-A- 1 362 002
- FR-A- 2 007 978
- FR-A- 2 475 366
- US-A- 3 733 239
- US-A- 3 945 096

## Beschreibung

Die Erfindung betrifft textiles Bahnmaterial aus Gewebe oder Gewirk, das in Bezug zum Bahnverlauf im wesentlichen längs verarbeitete durchgehende schmelzbare Fäden umfaßt und das zur Weiterverarbeitung und/oder zum Endverbrauch im wesentlichen quer zum Bahnverlauf durch Erhitzung in Einzelstücke trennbar ist und ein Verfahren zur Darstellung von vorkonfektionierten oder fertigkonfektionierten Einzelstücken aus Gewebe oder Gewirk, insbesondere von Bekleidungsstücken oder Teilen von Bekleidungsstükken durch Teilung von Bahnmaterial.

Das Anwendungsgebiet der Erfindung bezieht sich auf sämtliche Gebiete der Textilerzeugung, bei denen aus fortlaufendem Bahnmaterial vorkonfektionierte oder fertigkonfektionierte Einzelstücke, insbesondere Bekleidungsstücke hergestellt werden. Hauptsächlich erscheint dabei eine Anwendung im Bereich der Wirk- oder Raschelware, bei der der Konfektionierungsvorgang bei der Herstellung bereits weit fortgeschritten ist, als besonders vorteilhaft. Eine Anwendung im Bereich der Weberzeugnisse ist jedoch ebenso zu verwirklichen.

Nach einem bisher bekannten Verfahren wird fertiggewirktes Bahnmaterial endlos auf Rollen gewickelt oder in Kartons eingefüllt und später andernorts, ggfls. nach einer Zwischenbehandlung des Bahnmaterials zu Einzelstücken abgetrennt. Ursprünglich wurde dieser Trennvorgang rein manuell durch Zerschneiden quer zur Bahnrichtung durchgeführt, wobei ein erheblicher Lohnkostenanteil anfiel. Es sind inzwischen automatische Vorrichtungen bekannt, die das aufgewickelte oder gefaltete Material einziehen und selbsttätig gesteuert die vorgesehenen Einzelstücke abtrennen. Auch dieses Verfahren ist noch zu aufwendig, da kalkulatorisch der Schneidelohn in der gleichen Größenordnung wie der Wirklohn liegt, wobei beide zusammengenommen in der Größenordnung der Materialkosten liegen.

Aus der US 3 945 096 ist ein Bahnmaterial bekannt, bei dem in Abständen querverlaufende Trennbereiche aus schmelzbaren Faden eingearbeitet sind, das nach der Herstellung durch Erhitzen der ganzen Bahn mittels Heißluft quer zum Bahnverlauf zu Einzelstücken abgetrennt wird und danach in Behälter abgepackt wird. Die Fertigungssteuerung ist bei diesem Material kompliziert, die Trennbereiche stellen einen Längenverlust dar und eine maschinelle Weiterverarbeitung ist erschwert. Ein ordentliches Verpacken mit hoher Dichte erfordert einen manuellen Eingriff oder weitergehende hohe Automatisierung.

Der Erfindung liegt die Aufgabe zugrunde, ein neuartiges Erzeugnis und ein an dieses angepaßtes Verfahren vorzuschlagen, mittels derer das Trennen von textilem Bahnmaterial in vorkonfektionierte oder fertigkonfektionierte Einzelstücke vereinfacht und verbilligt werden kann, ohne daß Nachteile in der Handhabung der Erzeugnisse bei der Weiterverarbeitung oder beim Transport in Kauf zu nehmen sind.

Die Lösung besteht in einem Bahnmaterial, das dadurch gekennzeichnet ist, daß eine erste Faserart den wesentlichen Anteil der in Bahnrichtung verlaufenden Fäden oder Maschen bildet und bei einer ersten erhöhten Temperatur thermoplastisch umformbar und trennbar ist, und daß eine zweite Faserart einen geringen Anteil der in Bahnrichtung verlaufenden Fäden oder Maschen bildet und bei der ersten erhöhten Temperatur im wesentlichen strukturell unveränderlich ist, so daß die in Bahnrichtung verlaufenden Anteile der zweiten Faserart die beim Weitertransport und/ oder der Weiterverarbeitung auftretenden Längskräfte im Bahnmaterial alleine zerstörungsfrei aufnehmen und unter einer erhöhten, für den Weitertransport und/oder die Weiterverarbeitung nicht erforderlichen Zugkraft leicht zerreißbar sind, wobei die im wesentlichen längs verarbeiteten Fäden in der Mehrzahl als Schmelzfäden aus der ersten Faserart und zu einem geringeren Anteil als Tragfäden aus der zweiten Faserart bestehen. Die Lösung besteht weitergehend in einem Verfahren bei dem in einem ersten, dem Web- oder Wirkvorgang nachgeschalteten Verfahrensschritt die Fasern einer ersten, thermoplastisch umformbaren Faserart durch Erhitzung in einer quer zum Bahnverlauf liegenden Partie getrennt werden und in einem zweiten, einer Weiterverarbeitung und/oder dem Endverbrauch vorgeschalteten Verfahrensschritt die thermisch widerstandsfähigeren Fasern einer zweiten Faserart in der zuvor der thermoplastischen Trennung unterzogenen, quer zum Bahnverlauf liegenden Partie getrennt werden.

Hiermit ergibt sich die Möglichkeit, in einem dem Herstellungsprozeß des Bahnmaterials unmittelbar nachgeschalteten und mit diesem zusammen gesteuerten Vortrennungsverfahrenschritt die thermoplastisch umformbaren Faseranteile des Bahnmaterials zu durchtrennen, während die thermisch widerstandsfähigen Faseranteile unzerstört bleiben und den Zusammenhalt des Bahnmaterials bewerkstelligen. Der Anteil und die Dimensionierung der verbindenden Faserteile soll dabei imstande sein, sämtliche beim Weitertransport oder der Weiterverarbeitung auftretenden Längskräfte im Bahnmaterial zerstörungsfrei aufzunehmen. Hiermit ist gewährleistet, daß sämtliche nachgeschalteten Verfahrensschritte und Förderschritte in unveränderter Art durchgeführt werden können, während der endgültige Fertigtrennungsvorgang, der beispielsweise beim Verbraucher unmittelbar vor der Benutzung erfolgen kann, erheblich erleichtert ist und etwa durch Aufbringen einer kurzzeitig erhöhten Zugkraft, insbesondere durch manuelles Abreißen erfolgen können soll. Hierbei sind jedoch auch derartige Abwandlungen eingeschlossen, bei denen das Abtrennen beispielsweise unter Inanspruchnahme einer Schneidkante oder eines anderen Schneidwerkzeuges vollzogen wird, da in jedem Fall die Trennstelle vorgezeichnet ist und nur wenige, leicht durchtrennbare Tragfäden umfaßt, während die Schmelzfäden bereits vorher an der Schnittstelle thermoplastisch getrennt worden sind. Selbstverständlich besteht auch die Möglichkeit, auch die Tragfäden je nach Material durch thermoplastisches Umformen oder durch thermisches Durchbrennen mit einem manuell handhabbaren Werkzeug oder einer fest installierten Vorrichtung zu teilen, wofür durch die Durchtrennung der Schmelzfäden im ersten Verfahrensschritt ebenffalls eine Erleichterung geschaffen ist, so daß der Fertigtrennvorgang schneller erfolgen kann.

Grundsätzlich ist daran gedacht, die im wesentlichen längs verarbeiteten Fäden zum Teil als Schmelzfäden aus einem thermoplastisch umformbaren Material, wie beispielsweise Polyester darzustellen und einen bestimmten Anteil oder eine bestimmte Anzahl von Tragfäden aus einem thermisch widerstandsfähigeren Material wie beispielsweise einer Naturfaser vorzusehen. Die Erfindung erstreckt sich jedoch auch auf die Möglichkeit, alle verarbeiteten Fäden oder einen Teil davon aus einem Anteil thermoplastisch umformbarer Fasern und einem Anteil thermisch widerstandsfähigerer Fasern zu spinnen oder zu ziehen, so daß nach dem ersten Schritt der thermischen Vortrennung nur ein Anteil der so aufgebauten Fäden, insbesondere z.B. ein Kernbeeich als tragender Bestandteil bestehen bleibt, der später erleichtert durchtrennbar ist, Für die thermisch widerstandsfähige Faserart bzw. den damit hergestellten Fadenkern kommen beispielsweise auch Glas- oder Kohlefasern in Frage. Als geeignetes Material für den hitzebeständigen Anteil der Fasern hat sich das Erzeugnis Nomex (Markenname Dupont) herausgestellt, dessen SchmelzPunkt bei ca. 420 Grad Celsius liegt, Bei Einwirkung eines rotglühenden Hitzedrahtes von ca. 1.300 Grad Celsius für eine Zeitdauer von 10 sec. erweisen sich die Polyamidfasern als beständig.

Für die weitere Handhabung des Bahnmaterials erscheint es sinnvoll, zumindest zwei Tragfäden vorzusehen, die bevorzugt im Kantenbereich der Bahn angeordnet sein sollten. Abwandlungen in der Zahl und der Anordnung der Tragfäden richten sich im wesentlichen nach den Materialstärken und sind stets unter den bereits genannten Gesichtspunkten zu sehen, daß eine gute Handhabung des Bahnmaterials und eine leichte Durchtrennbarkeit zu Einzelstücken in gleicher Weise gegeben sein soll.

Die Anwendung der Erfindung ist nicht auf einlagiges Bahnmaterial beschränkt, sondern erstreckt sich auch auf doppellagiges Gewirk, das entsprechend dem Verwendungszweck der abzutrennenden Einzelstücke z.B. als vorkonfektionierte Bekleidungsstücke in Form von Hosen, Strumpfhosen, Trikots oder dergleichen längs der Kanten und/oder in Querrichtung miteinander verwirkt sein kann oder längs verlaufende Auftrennungen aufweisen kann. In bevorzugter Weise sind dabei die vorgesehenen Trennstellen optisch und/oder mechanisch erfaßbar und bei doppellagiger Wirkweise bevorzugt in einlagigen Partien angeordnet.

Ein bevorzugter Anwendungsfall bezieht sich auf Bahnmaterial, aus dem elastische Höschen gemäß dem deutschen Patent Nr. P 30 04 469 darstellbar sind. Bei diesen liegen die Beinöffnungen in einem Kantenbereich und die Körperöffnung im anderen Kantenbereich des Bahnmaterials und seitliche Nähte werden durch quer zur Bahnrichtung verlaufende ineinander gewirkte Partien dargestellt, die zugleich als optisch und mechanisch erfaßbare Bereiche zur Fertigtrennung bzw. zur Vortrennung vorgesehen sind. Durch periodisches Ineinanderwirken einer Kante auf kurzen Abschnitten wird dabei der Zwickel des Höschens gebildet.

Der genannte Anwendungsfall stellt ein Beispiel dar, bei dem durch den Vorgang der Fertigtrennung in Einzelstücke ein fertigkonfektioniertes Erzeugnis entsteht, das seiner Verwendung beispielsweise im medizinischen Bereich zugeführt werden kann. Mit der erfindungsgemäßen Vortrennung kann das Bahnmaterial in geeigneter Weise verpackt, beispielsweise auf Spulen aufgewickelt werden oder in gefältelter Form in Kartons verpackt werden, ohne daß Handhabungs- oder Transportprobleme entstehen, und beim Endverbraucher je nach Bedarf einzeln mit kurzem Ruck vom Bahnmaterial abgerissen werden. Mit dem Aufwickeln auf Spulen kann eine wesentlich vergrößerte Packungsdichte erzielt werden, wodurch sich der Tranportraum verringert und damit Transportkosten reduzieren lassen.

Nach einem anderen Anwendungsbeispiel werden aus zweilagigem Bahnmaterial vorkonfektionierte Strumpfhosen gebildet, bei denen der Beinverlauf sich jedoch in Bahnlängsrichtung erstreckt. Die Beine entstehen hierbei durch längsgerichtete periodische Auftrennung des doppellagigen Materials, wobei zugleich die entsprechenden Längskanten miteinander verwirkt werden. Da derartig vorkonfektionierte Strumpfhosen im Fußbereich und gegebenenfalls auch im Bundbereich noch weiter bearbeitet werden müssen, ist durch das anwendungsgemäße Verfahren insbesondere der Weitertransport und die Weiterverarbeitung erleichtert, da das erfindungsgemäße Bahnmaterial automatisch verpackt und transportiert und in weiteren Bearbeitungsstationen endlos eingezogen werden kann. Die Trennung wird jedoch auch hier erfindungsgemäß vorbereitet und kann auch hier automatisch oder manuell in einem letzten erleichterten Verfahrensschritt erfolgen.

Das erfindungsgemäße Verfahren läuft in der Weise ab, daß unmittelbar nach dem Web- oder Wirkvorgang in einem der Vortrennung dienenden Schritt mittels einer geeigneten Vorrichtung sämtliche thermoplastischen Faseranteile einer bei relativ niedrigen Temperatur umformbaren Art in periodischer Abfolge quer zur Bahnrichtung durch Erhitzen und damit bewirktes Durchschmelzen getrennt werden und in einem zweiten Verfahrensschritt, der bevorzugt mechanisch durch Zugbelastung ausgeführt wird, die endgültige Durchtrennung in vorkonfektionierte oder fertigkonfektionierte Einzelstücke durch Trennen der restlichen, unbeeinflußt gebliebenen Faseranteile einer zweiten Art erfolgt. Unter besonderen Umständen kann auch die Fertigtrennung z.B. bei einer höheren Temperatur auf der Grundlage thermoplastischer Umformung erfolgen. Dies kann beispielsweise sinnvoll sein, um jeweils nach einer größeren Anzahl von Einzelstücken eine bestimmte Länge von Bahnmaterial abzutrennen, um sie transportfähig oder verpackungs-oder vertriebsfähig zu machen. In sinnvoller und bevorzugter Weise ist die Vorrichtung zur Vortrennung mit der Wirkvorrichtung zusammen oder in Abhängigkeit von dieser gesteuert. Dies gilt selbstverständlich auch für die mögliche Vorrichtung zur Fertigtrennung.

Geeignete Vorrichtungen, mit denen der Vortrennvorgang durchgeführt werden kann, sind bekannt und können beispielsweise einen einfachen Heizdraht, ein durch eine eingebaute Spule erhitztes Schneidwerkzeug oder dergleichen umfassen, wobei das Trennwerkzeug und das Bahnmaterial relativ zueinander annäherbar sein müssen. Die Art der Weiterbearbeitung sowie der Transportschritte richtet sich ganz nach der Art des herzustellenden Erzeugnisses. Die Vorteile der Erfindung werden dabei stets in höchsten Maße ausgeschöpft, wenn der endgültige Trennvorgang durch rein manuelle Zugbelastung erfolgen kann und zum fertigkonfektionierten Produkt führt.

Ausführungsbeispiele und Einzelheiten ergeben sich aus den beigefügten Zeichnungen.
Fig. 1 zeigt eine Textilbahn als Ausgangsmaterial für elastische Höschen
Fig. 2 zeigt eine Textilbahn als Ausgangsmaterial für Strumpfhosen
Fig. 3 zeigt einen vereinfachten und vergrößerten Gewirkabschnitt mit Tragfäden und Schmelzfäden mit einer ersten Verfahrensschritt unterzogenen Partie
Fig. 4 zeigt einen vereinfachten und vergrößerten Gewirkabschnitt mit gemischtfasrigen Fäden mit einer dem ersten Verfahrensschritt unterzogenen Partie
Fig. 5 zeigt ein Ausschnitt eines Gewirks in vergrößerter Darstellung

In Fig. 1 ist eine doppellagige Bahn 1 aus gewirktem Material dargestellt, die aus einzelnen vorkonfektionierten elastischen Höschen 2a bis 2c gebildet wird. Die einzelnen Höschen werden durch optisch oder mechanisch erfaßbare Trennpartien 3a bis 3d voneinander geteilt, in denen das doppellagige Material zu einer Lage verwirkt ist und aus denen nach dem Trennen Seitennähte der Höschen entstehen. Die seitlichen Kanten der doppellagigen Bahn sind ausschließlich in den Kantenabschnitten 4a bis 4e miteinander verbunden, wodurch jeweils der Zwickel bzw. die Beinlöcher gebildet werden. Der gegenüberliegende Kantenbereich 5 ist unter Verwendung von gummielastischen Fäden gewirkt und bildet damit nach dem Trennen der Einzelstücke jeweils einen elastischen Bund.

In Fig. 2 ist ebenfalls eine doppellagige Bahn 6 aus textilem Material dargestellt, die aus einzelnen Vorprodukten für elastische Strumpfhosen gebildet ist, die im wesentlichen in Bahnlängsrichtung liegen. Die aufeinanderliegenden Lagen sind längs ihrer gesamten Kantenbereiche 7, 8 miteinander verbunden, insbesondere miteinander verwirkt. Jeweils periodisch sind längs verlaufende Auftrennungen 9 vorgesehen, längs deren Begrenzung die beiden Lagen ebenfalls vollständig miteinander verbunden sind. In dieser Weise bilden die Kanten 7 und 8 Außennähte und die Kanten längs der Auftrennung 9 Innennähte der herzustellenden Strumpfhosen. In dieser Weise bildet sich ein Rumpfabschnitt 10 und Beinabschnitte 11, 12 von vorkonfektionierten Strumpfhosen 15. Beispielhaft sind periodisch unregelmäßig angeordnete Trennpartien dargestellt, wobei die Trennpartien 13a, 13b im Bereich der Beinabschnitte und die Trennpartien 14a, 14b im Bereich der Rumpfabschnitte liegen. Hierdurch kann je nach der Art des weiteren Fertigungsablaufes und der Fertigkonfektionierung die Fertigtrennung in zwei Phasen vorgesehen sein, wobei ein Verschnittanteil entsteht.

In Fig. 3 ist ein Ausschnitt aus einem Gewirk im Bereich einer Trennpartie dargestellt, wobei mit 16 ein thermisch widerstandsfähiger Tragfaden und mit 17 a bis e thermoplastisch umformbare Schmelzfäden dargestellt sind. Insgesamt ist das intakte Gewebe nach dem Wirken gezeigt, während an der durch einen Pfeil gekennzeichneten Stelle das Ergebnis der Vortrennung erkennbar ist, bei dem die Schmelzfäden zerstört sind und der Tragfaden unverändert ist.

In Fig 4 ist wiederum ein Gewirkausschnitt nach dem Wirkvorgang mit einer durch einen Pfeil gekennzeichneten Stelle nach dem ersten Verfahrensschritt dargestellt. Sämtliche Fäden 18 a bis d sind von gleichartiger Struktur und haben sowohl thermisch umformbare Faseranteile als auch thermisch widerstandsfähige Faseranteile, insbesondere in ihrem Kernbereich. Nach dem ersten Verfahrensschritt der Vortrennung sind längs einer Trennlinie in jedem Faden der Anteil der ersten Faserart weggeschmolzen, während der Anteil der thermisch widerstandsfähigeren Faseranteile weiterhin trägt und insgesamt die Bahn zusammenhält, der die üblichen beim Weitertransport und der Weiterverarbeitung auftretenden Zugbelastungen zerstörungsfrei aufnehmen kann.

In Fig. 5 ist ein Gewirk mit im Detail gezeigter Struktur dargestellt, bei dem ein Tragfaden 16 und Schmelzfäden 17 erkennbar sind.

### Bezugszeichenliste

1 Bahn
2 Höschen (vorkonfektioniert)
3 Trennpartie
4 Kantenabschnitt
5 Kantenbereich
6 Bahn
7 Kantenbereich
8 Kantenbereich
9 Auftrennung
10 Rumpfabschnitt
11 Beinabschnitt
12 Beinabschnitt
13 Trennpartie
14 Trennpartie
15 Strumpfhose (vorkonfektioniert)
16 Tragfaden
17 Schmelzfaden
18 Faden mit Doppelfunktion

## Patentansprüche

1. Textiles Bahnmaterial aus Gewebe oder Gewirk, das in Bezug zum Bahnverlauf im wesentlichen längs verarbeitete durchgehende schmelzbare Fäden umfaßt und das zur Weiterverarbeitung und/oder zum Endverbrauch im wesentlichen quer zum Bahnverlauf durch Erhitzung in Einzelstücke trennbar ist, dadurch gekennzeichnet, daß eine erste Faserart den wesentlichen Anteil der in Bahnrichtung verlaufenden Fäden oder Maschen bildet und bei einer ersten erhöhten Temperatur thermoplastisch umformbar und trennbar ist, und daß eine zweite Faserart einen geringen Anteil der in Bahnrichtung verlaufenden Fäden oder Maschen bildet und bei der ersten erhöhten Temperatur im wesentlichen strukturell unveränderlich ist, so daß die in Bahnrichtung verlaufenden Anteile der zweiten Faserart die beim Weitertransport und/oder der Weiterverarbeitung auftretenden Längskräfte im Bahnmaterial alleine zerstörungsfrei aufnehmen und unter einer erhöhten, für den Weitertransport und/oder die Weiterverarbeitung nicht erforderlichen Zugkraft leicht zerreißbar sind, wobei die im wesentlichen längs verarbeiteten Fäden in der Mehrzahl als Schmelzfäden aus der ersten Faserart und zu einem geringeren Anteil als Tragfäden aus der zweiten Faserart bestehen.

2. Bahnmaterial nach Anspruch 1 in Form von Gewebe, dadurch gekennzeichnet, daß ein Teil der Kettfäden als Tragfäden und die übrigen Kettfäden und der Schußfaden als Schmelzfäden dargestellt sind.

3. Bahnmaterial nach Anspruch 1 als Gewirk, dadurch gekennzeichnet, daß in Ketten- oder Raschelware ein Teil der Fäden als Tragfäden dargestellt ist.

4. Bahnmaterial nach einem der Ansprüche 1 bis 3, dadurch gekennzeichnet, daß die erste, thermoplastisch trennbare Faserart aus synthetischem Material wie Polyester oder dergleichen besteht.

5. Bahnmaterial nach einem der Ansprüche 1 bis 4, dadurch gekennzeichnet, daß die zweite, thermisch widerstandsfähigere Faserart aus Naturfaser wie Baumwolle oder Wolle besteht.

6. Bahnmaterial nach einem der Ansprüche 1 bis 4, dadurch gekennzeichnet, daß die zweite, thermisch widerstandsfähigere Faserart aus Glas-oder Kohlefasern besteht.

7. Verfahren zur Darstellung von vorkonfektionierten oder feritgkonfektionierten Einzelstücken aus Gewebe oder Gewirk, insbesondere von Bekleidungsstücken oder Teilen von Bekleidungsstücken durch Teilung von Bahnmaterial wobei in einem ersten, dem Web- oder Wirkvorgang nachgeschalteten Verfahrensschritt (Vortrennung) die Fasern einer ersten, thermoplastisch umformbaren Faserart durch Erhitzung in einer quer zum Bahnverlauf liegenden Partie getrennt werden und in einem zweiten, einer Weiterverarbeitung und/oder dem Endverbrauch vorgeschalteten Verfahrensschritt (Fertigtrennung) die thermisch widerstandsfähigeren Fasern einer zweiten Faserart in der zuvor der thermoplastischen Trennung unterzogenen, quer zum Bahnverlauf liegenden partie getrennt werden.

8. Verfahren nach Anspruch 7, dadurch gekennzeichnet, daß der zweite Verfahrensschritt durch Zugbelastung erfolgt.

9. Verfahren nach Anspruch 7, dadurch gekennzeichnet, daß der zweite Verfahrensschritt mechanisch mittels Schneidwirkung erfolgt.

10. Verfahren nach Anspruch 7, dadurch gekennzeichnet, daß der zweite Verfahrensschritt durch Erhitzung auf eine zweite, oberhalb der im ersten Verfahrensschritt aufgebrachten liegende Temperatur erfolgt.

## Revendications

1. Matière textile sous forme d'une bande, de tissu ou de tricot, qui comprend des fils continus fusibles, incorporés pour l'essentiel dans le sens de la longueur par rapport à l'étendue de la bande, et qui, pour le façonnage consécutif et/ou l'usage final, est susceptible d'être sectionnée en pièces séparées par échauffement, suivant une direction essentiellement transversale à l'étendue de la bande, caractérisée en ce, qu'un premier type de fibre forme la fraction essentielle des fils ou mailles s'étendant dans la direction de la bande et se prête à une déformation et un sectionnement thermoplastiques à une première température accrue, et qu'un deuxième type de fibre forme une faible fraction des fils ou mailles s'étendant dans la direction de la bande et conserve une structure essentiellement inchangée à la première température accrue, de sorte que les fractions du deuxième type de fibre s'étendant dans la direction de la bande, encaissent seules, sans être détruites, les efforts longitudinaux apparaissant dans la matière en bande lors du transport et/ou du façonnage consécutifs et puissent facilement être déchirées sous un effort de traction accru, non nécessaire pour le transport et/ou le façonnage consécutifs, les fils incorporés pour l'essentiel dans le sens de la longueur, étant formés en majorité, en tant que fils fusibles, du premier type de fibre et étant formés pour une fraction plus faible, en tant que fils porteurs, du deuxième type de fibre.

2. Matière en bande selon la revendication 1, sous forme de tissu, caractérisée en ce qu'une partie des fils de chaîne forme des fils porteurs et les autres fils de chaîne et le fil de trame forment des fils fusibles.

3. Matière en bande selon la revendication 1, sous la forme de tricot, caractérisée en ce que, dans du tricot chaîne ou Rachel, une partie des fils forme des fils porteurs.

4. Matière en bande selon une des revendications 1 à 3, caractérisée en ce que le premier type de fibre, se prêtant à un sectionnement thermoplastique, est en matériau synthétique, par exemple en polyester ou analogue.

5. Matière en bande selon une des revendications 1 à 4, caractérisée en ce que le deuxième type de fibre, thermiquement plus résistant, est formé de fibres naturelles telles que coton ou laine.

6. Matière en bande selon une des revendications 1 à 4, caractérisée en ce que le deuxième type de fibre, thermiquement plus résistant, est formé de fibres de verre ou de carbone.

7. Procédé pour produire des pièces séparées, préconfectionnées ou confectionnées finies, en tissu ou en tricot, en particulier des pièces de vêtement ou des parties de pièces de vêtement, par sectionnement d'une matière en bande, procédé selon lequel, dans une première étape, (présectionnement) prévue à la suite de l'opération de tissage ou de tricotage, on sectionne par échauffement les fibres d'un premier type de fibre se prétant à une déformation thermoplastique, dans une partie s'étendant transversalement à l'étendue de la bande, et, dans une deuxième étape (sectionnement final) précédant un façonnage consécutif et/ou l'usage final, on sectionne les fibres, thermiquement plus résistantes, d'un deuxième type de fibre, dans la partie s'étendant transversalement à l'étendue de la bande et qui a précédemment été soumise au sectionnement thermoplastique.

8. Procédé selon la revendication 7, caractérisé en ce que la deuxième étape est réalisée par application d'une traction.

9. Procédé selon la revendication 7, caractérisé en ce que la deuxième étape est réalisée mécaniquement, par une coupe.

10. Procédé selon la revendication 7, caractérisé en ce que la deuxième étape est réalisée par échauffement à une deuxième température supérieure à celle établie dans la première étape du procédé.

## Claims

1. A textile web made of woven or knitted fabric which comprises essentially longitudinally processed continous fusible threads in relation to the course of the web and which for further processing and/or final use can be separated essentially cross-wise by heating into individual pieces, characterised in that a first fibre type which forms the major portion of the threads or loops running in the direction of the web and which can be thermoplastically deformed and severed at a first raised temperature, and in that a second fibre type forms a minor portion of the threads or loops running in the direction of the web and is structurally essentially unchangeable at the first raised temperature, so that the portions of the second fibre type running in the direction of the web absorb alone the longitudinal forces in the web occuring during further conveying or further processing but are easily ruptureable under an increased pull which is not necessary for the further conveying and/or further processing, wherein the essentially longitudinally processed threads comprise a majority of fusable threads of the first fibre type and a smaller proportion of carrier threads of the second fibre type.

2. Web according to claim 1 in the form of woven fabric, characterised in that a portion of the warp threads are carrier threads and the other warp threads and the weft threads are meltable threads.

3. Web according to claim 1 in the form of knitted fabric, characterised in that a portion of the threads in warp-knitted of Raschel-knitted products are carrier threads.

4. Web according to any of claims 1 to 3, characterised in that the first thermoplastically- severable fibre type comprises synthetic material such as polyester or the like.

5. Web according to any of claims 1 to 4, characterised in that the second thermally-resistant fibre type comprises natural fibre such as cotton or wool.

6. Web according to any of claims 1 to 4, characterised in that the second thermally-resistant fibre type comprises glass fibre or carbon fibre.

7. Process for production of partially ready-made of fully ready-made individual pieces of woven or knitted fabric, especially of garments or parts of garments, by division of a web, wherein in a first process step (pre-separation), following the weaving or knitting process, the threads of a first thermoplastically-deformable fibre type are severed by heating in a section lying crosswise to the course of the web and in a second process step (final separation), preceding further processing and/or end use, the thermally-resistant fibres of a second fibre type are severed in the section lying crosswise to the course of the web which was previously subjected to thermoplastic severance.

8. Process according to claim 7, characterised in that the second process step is achieved by tensile loading.

9. Process according to claim 7, characterised in that the second process step is achieved mechanically by means of cutting action.

10. Process according to claim 7, characterised in that the second process step is achieved by heating to a second temperature lying above the temperature applied in the first process step.
